# EUROPÄISCHE PATENTSCHRIFT

(11) **EP 0 462 047 B1**
(45) Veröffentlichungstag und Bekanntmachung des Hinweises auf die Patenterteilung: **26.11.1997**
(21) Anmeldenummer: 91810343.3
(22) Anmeldetag: 03.05.1991
(51) Int. Cl.: C23C 26/02, C21D 1/09, B23K 26/00

(54) **Verfahren zum Herstellen von Oberflächenschichten auf Werkstücken, Vorrichtung zum Durchführen des Verfahrens sowie Werkstück mit nach dem Verfahren hergestellter Oberflächenschicht**
Process and apparatus for the formation of surface layers on articles and articles with a surface layer formed according to this process
Procédé et installation de couches superficielles sur des articles et articles ainsi fabriqués

(30) Priorität: 13.06.1990 CH 1992/90
(43) Veröffentlichungstag der Anmeldung: 18.12.1991
(73) Patentinhaber: Sulzer Metco AG, 5610 Wohlen (CH); AMYSA-YVERDON S.A., 1400 Yverdon-les-Bains (CH)
(72) Erfinder: Guilloud, Roger, CH-1422 Grandson (CH); Dekumbis, Roger, Dr., CH-8050 Zürich (CH); Gonseth, Denis, CH-1297 Founex (CH)
(74) Vertreter: Hammer, Bruno, Dr.

(56) Entgegenhaltungen:
- EP-A- 0 190 378
- CH-C- 674 650
- DE-A- 2 811 400
- FR-A- 2 256 962
- FR-A- 2 263 381
- PATENT ABSTRACTS OF JAPAN, Band 12, Nr. 491 (C-554)[3338], 21. Dezember 1988; & JP-A-63 203 759 (MITSUBISHI HEAVY IND.) 23-08-1988
- PATENT ABSTRACTS OF JAPAN, Band 13, Nr. 151 (C-584)[3499], 12. April 1989; & JP-A-63 307 285 (NISSAN MOTOR) 14-12-1988
- PATENT ABSTRACTS OF JAPAN, Band 8, Nr. 199 (C-242)[1636], 12. September 1984; & JP-A-59 89 712 (SHIN NIPPON SEITETSU) 25-04-1984
- PATENT ABSTRACTS OF JAPAN, Band 14, Nr. 326 (C-740)[4269], 12. Juli 1990; & JP-A-2 118 083 (TOSHIBA) 02-05-1990
- PATENT ABSTRACTS OF JAPAN, Band 8, Nr. 62 (C-215)[1499], 23. März 1984; & JP-A-58 216 756 (SUMITOMO KINZOKU) 16-12-1983

## Beschreibung

Die Erfindung bezieht sich auf ein Verfahren zum Herstellen von Oberflächenschichten auf Werkstücken, auf eine Vorrichtung zum Durchführen des Verfahrens, sowie ein Werkstück mit nach dem Verfahren erzeugter Oberflächenschicht.

Werkstücke werden aus den verschiedensten Gründen ganz oder teilweise mit Oberflächenschichten versehen. Die Oberflächenschichten werden beispielsweise an thermisch, chemisch oder mechanisch besonders beanspruchen Stellen mit einer besonders thermisch oder mechanisch beanspruchbaren Schicht versehen. Die Schicht kann dabei durch eine Änderung der Struktur der Oberflächenbereiche eines Werkstücks, z.B. durch Härten, wie etwa durch thermische Behandlung, oder durch Einlagern von Fremdstoffen erfolgen. In EP-A-0.190.378 ist ein Verfahren zum Oberflächen-Legieren eines Basis-Metalls mit einem Hochenergiestrahls wie eines Laser- oder Elektronenstrahls beschrieben. Das Basis-Metall wird vorzugsweise vorerwärmt z.B. durch induktives Erwärmen. Die Oberfläche des Basismetalls wird lokal geschmolzen. Beim Legieren werden Defekte verhindert, indem ein Deoxidant und ein Legier-Metall mit einem Schmelzpunkt verwendet wird, der niedriger ist als jener des Basis. Beim Legieren wird die aufgeschmolzene Oberflächenschicht des Basis-Metals mit dem, Legier-Metall legiert. Die Legierung wird aus dem Grundmaterial, d.h. dem Werkstoff des Werkstücks und dem Legier-Metall gebildet.

In FR 2.263.381 beschreibt das Aufbringen von legierten Schichten auf metallische Substrate mit Hilfe von Laserstrahlen. Metallisches Pulver aus legiertem Schichtmaterial wird zuerste auf den zu beschichtenden Teil des Substrats aufgebracht und dann im Arbeitspunkt des Lasers zu einer Schicht ausgeschmolzen. Eine zusätzliche Heizeinrichtung ist bei der Einrichtung nicht vorgesehen.

Oberflächenschichten werden aber auch durch das Aufbringen von eigentlichen Oberflächenschichten, wie durch Aufschmelzen oder durch galvanische Oberflächenbehandlung, erzeugt. Bei beschichteten Werkstücken, die z.B. thermische wechselbelastet sind, hat man festgestellt, dass die Lebensdauer an sich geeigneter Oberflächenschichten für gewisse Anwendungen ungenügend ist. Die Oberflächenschicht oder Teile davon lösen sich vom Werkstück. In anderen Fällen stellt man fest, dass sich in der Oberflächenschicht Risse bilden, die zum Zerfall der Oberflächenschicht und auch des Werkstücks führen.

Die Erfindung schafft ein Verfahren zum Aufbringen von Schichten aus Werkstoffen besserer Qualität auf Oberflächen von Werkstücken, sowie eine Vorrichtung zur Durchführung dieses Verfahrens.

Erfindungsgemäss ist das Verfahren bzw. die Vorrichtung durch die Kennzeichen von Anspruch 1 bzw. Anspruch 7 gekennzeichnet. Die abhängigen Ansprüche beziehen sich auf besonders vorteilhafte Ausführungsformen der Erfindung.

Mit dem induktiven Hochfrequenz/Mittelfrequenz-Generator ist es möglich, das Werkstück, auf welchem die Oberflächenschicht aufzubringen ist, auf eine wohl definierte Temperatur zu erwärmen und - was für die Qualität der Oberflächenschicht von Bedeutung ist - diese Temperatur auch während der Herstellung der Oberflächenschicht präzis beizubehalten. Die induktive Vorwärmtemperatur kann problemlos auf ± 10° C genau eingehalten werden. Die verbesserte Qualität ist u.a. darauf zurückzuführen, dass die Temperaturdifferenz zwischen dem Werkstück und dem Aufschmelzbereich, also dem Bereich, wo die Oberflächenschicht mit dem Laserstrahl fortlaufend erzeugt wird, erstens wählbar ist, zweitens relativ gering gehalten und drittens auch während des Herstellens der Oberflächenschicht gut eingehalten werden kann. Dadurch wird die Beschaffenheit der Oberflächenschicht, insbesondere deren Dicke, Oberflächenstruktur, kristallines Gefüge, Duktilität, Härte, u.s.w gleichmässiger und damit die Oberflächenschicht ganz allgemein besser. Mit dem erfindungsgemässen Verfahren sind auch dünnere Oberflächenschichten herstellbar.

Oberflächenschichten nach der Erfindung werden durch Aufschmelzen einer Schicht aus einem Werkstoff, der von jenem des Werkstücks verschieden ist erzeugt, wobei sich Oberflächenschicht und Werkstück nur in einem dünnen Aufschmelzbereich verbinden. Dabei hat der Abkühlvorgang bei der Herstellung der Oberflächenschichten einen Einfluss auf deren Eigenschaften.

Bei Oberflächenschichten aus einem von jenem des Werkstücks verschiedenen Werkstoff kann der Wärmeausdehnungskoeffizient des Schichtmaterials kleiner gewählt werden als jener des Materials des Werkstücks. Aufgrund der möglichen, genauen Temperaturwahl beim Beschichtungsvorgang kann die Temperatur des Werkstücks bei der Beschichtung höher als die für das Werkstück vorgesehene Betriebstemperatur gewählt werden und zwar derart, dass bei Betriebstemperatur die Oberflächenschicht im Betrieb eine definierte Druckkraft erfährt, die vom Werkstück auf die Oberflächenschicht ausgeübt und übertragen wird. Derartige Druckeigenspannungen in der Oberflächenschicht wirken der Rissbildung, der Materialermüdung und auch der Korrosion des Teils und insbesondere der Oberflächenschicht entgegen. Es werden also die Lebensdauer und Qualität des TEils und insbesondere der Oberflächenschicht verbessert. Dies ist beispielsweise bei einer Stellit 6 Schicht auf einem Werkstück aus rostfreien Stahl X2 CrNiMo 18 12 (Chrom-Nickel-Molybdän) der Fall.

Die Möglichkeit des raschen induktiven Vorwärmens des Werkstücks in einem ersten Temperaturbereich auf eine wählbare erste Temperatur, verringert auch die störenden Oxydationsvorgänge auf der Werkstückoberfläche beim Beschichten oder vermeidet diese ganz, wenn das Erwärmen unter Schutzgas erfolgt.

Das induktive Aufheizen lässt durch entsprechendes Anpassen der Induktionsspule des HF/MF-Generators verschiedenste Temperaturprofile über das ganze Werkstückszu, was ermöglicht, den Verzug und die Verformung des Werkstücks zu verringern und auch erlaubt, den Härteverlauf über die Oberflächenschicht gleichmässiger zu halten. Weiterhin kann das Anlassen, d.h. das Wieder-Erweichen von gehärteten Werkstück- oder Oberflächenteilen durch die Wahl des induktiven Wärmeprofils, eventuell in Verbindung mit einer Kühlung, verhindert oder beeinflusst werden. Mit der Laservorrichtung wird dann auf der Oberfläche, die beispielsweise induktiv auf eine Temperatur von 800° C erwärmt sein kann, die Oberflächenschicht bei einer Temperatur von 1800° C aufgeschmolzen. Der HF/MF-Generator, der vorzugsweise im Frequenzbereich von 0.5 kHz bis 1 MHz im Leistungsbereich von 5 bis mehreren 10 kW Leistung arbeitet, hat als Heizung vor allem Tiefen- oder Volumenwirkung, während die dazu überlagerte Heizung mit der Laseranlage vor allem punktuelle Oberflächenwirkung hat, und zwar im Bereich der vorerwärmten Oberfläche, wo die eigentliche Oberflächenschicht bei nochmals erhöhter Temperatur durch Aufschmelzen von Fremdmaterial oder lediglich der obersten Schichten des zu beschichtenden Werkstücks erzeugt wird. Dabei kann beispielsweise das Schichtmaterial in Pulverform und mit Schutzgas als Fördermedium in den Bereich des auf die Oberfläche des Werkstücks auftretenden Laserstrahls geblasen werden. Dort wird das Pulver geschmolzen und mit dem möglichst dünnen und geringen, aufgeschmolzenen Teil der Werkstückoberfläche verschmolzen. Es lassen sich mit den neuen Verfahren beispielsweise dünne Oberflächenschichten im Dickenbereich von 0.2 - 0.4 mm erzeugen.

Um bestimmte Bereiche von Werkstücken nicht zu überhitzen und/oder in einem bestimmten Temperaturbereich zu halten, können einzelne Bereiche des Werkstücks und/oder der Oberflächenschicht mit einer Kühleinrichtung, die z.B. mit Luft, Öl, Wasser oder einem anderen Kühlmittel arbeitet, gekühlt werden. Mit Kühlung ist es auch möglich, die Beschaffenheit der Oberflächenschicht eines Werkstücks verbessert konstant zu halten. Die Beschaffenheit einer Oberfläche ist in vielen Fällen von Abkühlvorgängen abhängig, welche mit einer Kühlvorrichtung besser und genauer eingehalten werden können. Mit der Kühlvorrichtung lassen sich sowohl das Überhitzen vermeiden, als auch der zeitliche Verlauf des Abkühlvorgangs verbessern, d.h. genauer einhalten.

Das Verfahren ermöglicht es, den Arbeitsbereich des Lasers dirkt ins Zentrum des HF-beheizten Bereichs oder in die Nähe des Zentrums zu legen. Darüberhinaus erlaubt die induktive Heizung, über relativ grosse Bereiche des Werkstücks eine weitgehend gleiche Temperatur, d.h. ein homogenes Temperaturfeld, zu erzeugen, was dazu beiträgt, dass die bei thermischer Bearbeitung auftretenden Eigenspannungen äusserst niedrig bleiben. Dies wiederum hat zur Folge, dass Deformationen des behandelten Werkstücks, das sogenannte Verziehen, klein oder praktisch ganz ausbleiben.

Bei dem Verfahren wird das mit der Oberflächenschicht zu versehende Werkstück oder Teile davon mit einer induktiven HF/MF-Generator-Heizung auf eine erste Temperatur erwärmt. Mit der Laservorrichtung werden Bereiche der zu behandelnden Oberfläche weiter erwärmt und die Oberflächenschicht auf dem Werkstück erzeugt. Die Vorrichtung umfasst die Laservorrichtung und die HF/MF-Heizung, die es erlauben, das Werkstück gleichzeitig mit beiden zu beeinflussen. Die Werkstücke mit nach dem Verfahren erzeugten Oberflächenschichten weisen eine erhöhte, d.h. verbesserte, Qualität auf, da das Verfahren ein deutlich verbessertes Einhalten des zeitlichen Temperaturverlaufs und auch der Temperaturverteilung im Werkstück erlaubt und ermöglicht.

Die Erfindung wird anhand der Figur, die ein Beispiel einer erfindungsgemässen Vorrichtung zum Durchführen des Verfahrens zeigt, erläutert.

Die erfindungsgemässe Vorrichtung besteht in ihrer einfachsten Form aus einer Haltevorrichtung für das Werkstück 10. Weiter umfasst die Vorrichtung einen HF- oder MF-Generator 2 (HF = Hochfrequenz; MF = Mittelfrequenz) mit einer Induktionsspule 20, die zusammen im wesentlichen die induktive Heizung bilden und eine Laserquelle 3 mit Umlenkspiegel 31 und Fokussieroptik 32 für den Laserstrahl 30.

Das Werkstück 10 kann, wie hier gezeigt, beispielsweise ein Ventil eines Verbrennungsmotors sein. Die Randbereiche 10'' des Ventilkopfes 10', welche den ringförmigen Dichtbereich im Ventilsitz bilden, sind mit einer Oberflächenschicht 101 zu versehen. Der Laserstrahl 30 wird mit Umlenkspiegeln 31 und Fokussieroptik 32 auf den Arbeitpunkt 30' des zu beschichtenden Randbereichs 10" des Ventilkopfs 10' fokussiert.

Eine Oberflächenschicht 101 wird durch Aufbringen einer Schicht aus einem anderen Werkstoffs z.B. Stellit 6 erzeugt; z.B. kann der Stellit 6 in Pulverform mit Hilfe eines Pulverförderers 4 mit Pulverdüse 41, die den Pulverstrahl 40 erzeugt, zum Arbeitspunkt 30' geblasen werden. Die Pulverförderung kann mit Argon, das gleichzeitig als Schutzgas wirkt, erfolgen.

Zum Beschichten von rotationssymmetrischen Werkstücken 10 und rotationssymmetrischen Oberflächenschichten 101 kann das Werkstück 10 mit einer Drehvorrichtung 100 gedreht werden. Es wäre auch möglich, den Arbeitspunkt 30' des Laserstrahls 30, zusammen mit dem Pulverstrahl 40 auf der Oberfläche des Werkstücks 10 zu bewegen. Weiter wäre es denkbar, alle vier, Werkstück 10, Laser- 30' und Pulverstrahl 40, sowie Spule 20, oder einzelne, oder mehrere davon, zu bewegen. Dies könnte beispielsweise Vorteile bringen, wenn komplizierte Oberflächen-Schichtmuster auf Werkstücken mit komplizierten Konturen zu erzeugen sind.

In manchen Anwendungen wird die Qualität der Oberflächenschicht vom Einhalten genauer Temperaturgrenzen von Werkstück 10, und Oberflächenschicht 101 im Bereich des Arbeitspunktes 30' des Laserstrahls 30 beeinflusst. Genauso kann der Abkühlvorgang für die Beschaffenheit und Eigenschaften der Oberflächenschicht und des beschichteten Werkstücks ausschlaggebend sein. Zu diesem Zwecke kann die Vorrichtung eine Steuer- und Regelvorrichtung 5 aufweisen, mit welcher die HF/MF-Heizleistung und auch die Leistung der Laservorrichtung gesteuert und geregelt werden kann. Als Steuergrössen sind im gezeigten Beispiel die beiden Temperatursensoren 51 und 52 vorgesehen, welche die Temperatur der Oberflächenschicht 101 im Bereich des Arbeitspunktes 30' des Lasers 30 bzw. die Oberflächentemperatur des Ventilkopfs 10' bestimmen. Die Steuer- und Regelvorrichtung 5 kann die Leistung von HF/MF-und/oder Laser-Heizquelle auf Sollwerte einstellen, die beispielsweise an den Temperatur-Sollwertgebern 53 vorgegeben sind.

Für das Einhalten besonderer Temperaturprofile am Werkstück 10 oder Teilen davon, z.B. am Ventilkopf 10', kann beispielsweise eine Kühlvorrichtung 6 vorgesehen sein, die den Ventilkopf mit einem Kühlfluid-Strahl 60 von z.B. Luft, einem Schutzgas oder einer Flüssigkeit wie Wasser usw., kühlt. Die Temperaturen könnten auch damit geregelt, d.h. beeinflusst werden, dass die Drehgeschwindigkeit der Drehvorrichtung 100 für das Werkstück 10 und/oder der Kühlfluid-Strahl 60 verändert bzw. an- und abgeschaltet wird. Die Steuer- und Regelvorrichtung 5 kann in weiten Grenzen programmierbar sein, um je nach der herzustellenden Oberflächenschicht andere Oberflächen-Beschichtungsbedingungen zu schaffen. Die Vorrichtung kann auch so gebaut sein, dass sich die Induktionsspule, die Temperatursensoren, z.B. Strahlungspyrometer, die Lasereinrichtung mit dem Laserstrahl gegenüber dem Werkstück und/oder gegeneinander bewegen, das seinerseits ebenfalls bewegt wird. Der mögliche Signalfluss des Regel- und Steueranlage ist in der schematischen Figur mit Pfeilen angedeutet mit. Alle diese Relativbewegungen können ebenfalls von der Regel- und Steuereinrichtung bestimmt werden.

## Patentansprüche

1. Verfahren zum Herstellen von Oberflächenschichten (101) auf induktiv erwärmbaren Werkstücken (10, 10', 10") bei welchen wenigstens der zu beschichtende Teil (10") des Werkstücks (10) induktiv in einem ersten Temperaturbereich erwärmt wird und die Oberflächenschicht (101) durch weiteres Erwärmen oder Aufschmelzen des induktiv erwärmten und zu beschichtenden Oberflächenbereichs (10") des Werkstücks mit Laserlicht (30, 30') und Laserenergie erzeugt wird, dadurch gekennzeichnet, dass während dem induktiven Erwärmen, das aufzuschmelzende, vom Werkstoff des Werkstücks (10, 10', 10") verschiedene Material (40), für die zu erzeugende Oberflächenschicht (101), zum Arbeitspunkt (30') des Laserstrahls (30) gebracht wird, der ins Zentrum oder in die Nähe des Zentrums des HF/MF-beheizten Bereichs gelegt ist, wobei die Oberflächenschicht (101) durch das vom Werkstoff des Werkstücks verschiedene, zugeführte Material (40) gebildet wird.

2. Verfahren einem Anspruch 1, bei welchem der Wärmeausdehnungskoeffizient des Werkstoffs des Werkstücks (10, 10', 10") grösser ist als jener des Materials der Oberflächenschicht (101).

3. Verfahren nach Anspruch 2, bei welchem der Wärmeausdehnungskoeffizient des Werkstoffs der Oberflächenschicht (101) kleiner ist als jener des Werkstücks (10, 10', 10'') und der erste Temperaturbereich höher liegt als die für das Werkstück (10, 10', 10'') vorgesehene Betriebstemperatur.

4. Verfahren nach Anspruch 1, 2 oder 3, bei welchem das Erzeugen der Oberfächenschicht (101) unter Schutzgas (40) erfolgt.

5. Verfahren nach einem der Ansprüche 1 bis 4, bei welchem das induktive Erwärmen des Werkstücks (10, 10'. 10'') mit dem HF/MF-Generator (2, 20) nach einem wählbaren Wärmeprofil erfolgt.

6. Verfahren nach Anspruch 5, bei welchem das induktive Wärmeprofil des Werkstücks (10, 10', 10'') zusätzlich mit einer Kühlung beeinflusst wird.

7. Vorrichtung zum Durchführen des Verfahrens nach einem der Ansprüche 1 bis 6, mit einem HF/MF-Generator (2) und Übertragungsmitteln (20) zum induktiven Erwärmen des mit der Oberflächenschicht (101) zu beschichtenden Werkstücks (10, 10', 10") in einen ersten Temperaturbereich, sowie mit einer Lasereinrichtung (3, 30, 30', 31, 32) zum weiteren Erwärmen des zu beschichtenden Oberflächenbereichs (10") des Werkstücks (10, 10', 10"), gekennzeichnet durch eine Vorrichtung (4,41) für das Zuführen von puiverförmigem oder drahtförmigem, vom Werkstoff des Werkstücks verschiedenes Material (40) für die Oberflächenschicht (101), zum Arbeitspunkt (30') des Laserstrahls (30), der ins Zentrum oder in die Nähe des Zentrums des mittels des HF/MF-Generators (2) induktiv beheizbaren Bereichs gelegt ist, wobei die Oberflächenschicht (101) durch ein vom Werkstoff des Werkstücks verschiedenes zugeführtes Material (40) gebildet wird.

8. Vorrichtung nach Anspruch 7, mit Mitteln (100) zum Bewegen des Werkstücks (10, 10', 10") und/oder Mitteln (51, 52) zum Bestimmen der Temperatur des Werkstücks (10, 10', 10'') und/oder der Temperatur im lasererwärmten Bereich (30', 10'') der Oberflächenschicht (101) und/oder Mitteln (4, 41) zur Zufuhr von Schutzgas und/oder Mitteln (6, 60) zum Kühlen von Bereichen des Werkstücks (10, 10', 10").

9. Vorrichtung nach Anspruch 7 oder 8 mit einer Regel- und Steuereinrichtung (5, 53) zum Steuern und/oder Regeln des HF/MF-Generators (2, 20) und/oder der Lasereinrichtung (3, 30, 30', 31, 32) und/oder der Kühlvorrichtung (6, 60) und/oder deren Bewegung und/oder der Bewegung des zu beschichtenden Werkstücks (10, 10', 10'') und/oder der Lasereinrichtung (3, 30, 30', 31, 32), und/oder der Mittel (51, 52) zum Bestimmen der Temperatur und/oder der Bewegung von Teilen davon.

## Claims

1. Method for the manufacture of surface layers (101) on workpieces (10, 10', 10") which can be heated inductively and in which at least the part (10") of the workpiece (10) to be coated is inductively heated in a first temperature range, and the surface layer (101) is produced by further heating up or melting on of the inductively heated surface region (10") of the workpiece to be coated using laser light (30, 30') and laser energy, characterised in that the material (40) to be melted on for the surface layer (101) to be produced, and which differs from the material of the workpiece (10, 10', 10"), is brought during the inductive heating to the working point (30') of the laser beam (30) which is disposed at the centre or or in the vicinity of the centre of the RF/MF heated region, with the surface layer (101) being formed by the added material (40) which differs from the material of the workpiece.

2. Method in accordance with claim 1, wherein the thermal coefficient of expansion of the material of the workpiece (10, 10', 10") is greater than that of the material of the surface layer (101).

3. Method in accordance with claim 2, wherein the thermal coefficient of expansion of the material of the surface layer (101) is smaller than that of the workpiece (10, 10', 10") and the first temperature range is higher than the operating temperature provided for the workpiece (10, 10', 10").

4. Method in accordance with claim 1, 2 or 3 in which the production of the surface layer (101) takes place under inert gas (40).

5. Method in accordance with one of the claims 1 to 4, wherein the inductive heating up of the workpiece (10, 10', 10") takes place with the RF/MF generator (2, 20) in accordance with a selectable thermal profile.

6. Method in accordance with claim 5, wherein the inductive thermal profile of the workpiece (10, 10', 10") is additionally influenced by a cooling system.

7. Apparatus for carrying out the method in accordance with one of the claims 1 to 6, comprising a RF/MF generator (2) and transmission means (20) for the inductive heating of the workpiece (10, 10', 10") to be coated with the surface layer (101) into a first temperature range and also with a laser device (3, 30, 30', 31, 32) for the further heating of the surface region (10") of the workpiece (10, 10', 10") to be coated, characterised by an apparatus (4, 41) for the supply of powder-like or wire-like material (40) for the surface layer (101) different from the material of the workpiece to the working point (30') of the laser beam (30), which is disposed in the centre of or close to the centre of the region which can be inductively heated by means of the RF/MF generator (2), with the surface layer (101) being formed by a supplied material (40) which differs from the material of the workpiece.

8. Apparatus in accordance with claim 7 comprising means (100) for the movement of the workpiece (10, 10', 10"), and/or means (51, 52) for the determination of the temperature of the workpiece (10, 10', 10") and/or of the temperature in the laser heated region (30', 10") of the surface layer (101), and/or means (4, 41) for the supply of protective gas and/or means (6, 60) for the cooling of regions of the workpiece (10, 10', 10").

9. Apparatus in accordance with claim 7 or 8, comprising a regulating and control device (5, 53) for the controlling and/or regulation of the RF/MF generator (2, 20) and/or of the laser device (3, 30, 30', 31, 32) and/or of the cooling device (6, 60) and/or of its movement and/or the movement of the workpiece (10, 10', 10") to be coated and/or of the laser device (3, 30, 30', 31, 32) and/or of the means (51, 52) for the determination of the temperature and/or of the movement of parts thereof.

## Revendications

1. Procédé de fabrication de couches superficielles (101) sur des pièces pouvant être échauffées de manière inductive (10, 10', 10"), où au moins la partie à recouvrir (10") de la pièce (10) est échauffée par induction dans une première plage de température et où la couche superficielle (101) est produite par un échauffement supplémentaire ou une fusion de la zone superficielle chauffée par inductance et à recouvrir (10") de la pièce avec une lumière laser (30, 30') et une énergie à laser, caractérisé en ce que pendant l'échauffement par induction, le matériau (40) à faire fondre, qui diffère du matériau de la pièce (10, 10', 10"), pour la couche superficielle (101) à produire, est amené au point de fonctionnement (30') du rayon laser (30) qui est placé dans le centre ou au voisinage du centre de la zone chauffée par HF/MF, la couche superficielle (101) étant formée par le matériau (40) amenée qui diffère du matériau de la pièce.

2. Procédé selon la revendication 1, où le coefficient de dilatation thermique du matériau de la pièce (10, 10', 10") est plus grand que celui du matériau de la couche superficielle (101).

3. Procédé selon la revendication 2, où le coéfficient de dilatation thermique du matériau de la couche superficielle (101) est plus petit que celui de la pièce (10, 10', 10") et où la première plage de température est plus élevée que la température de fonctionnement prévue pour la pièce (10, 10', 10").

4. Procédé selon la revendication 1, 2 ou 3, où la couche superficielle (101) est réalisée sous gaz protecteur (40).

5. Procédé selon l'une des revendications 1 à 4, où l'échauffement inductif de la pièce (10, 10', 10'') a lieu avec le générateur HF/MF (2, 20) selon un profil de chaleur pouvant être sélectionné.

6. Procédé selon la revendication 5, où le profil de chaleur inductif de la pièce (10, 10', 10'') subit une influence additionnelle par un refroidissement.

7. Dispositif pour la mise en oeuvre du procédé selon l'une des revendications 1 à 6, avec un générateur HF/MF (2) et des moyens de transfert (20) pour l'échauffement inductif de la pièce (10, 10', 10'') à recouvrir avec la couche superficielle (111) dans une premiè-re plage de température, ainsi qu'avec un dispositif à laser (3, 30, 30', 31, 32) pour l'échauffement supplémentaire de la zone superficielle à recouvrir (10') de la pièce (10, 10', 10"), caractérisé par un dispositif (4, 41) pour l'amenée d'un matériau (40) en forme de poudre ou de fil, qui diffère du matériau de la pièce, pour la couche superficielle (101), au point de fonctionnement (30') du rayon laser (30) qui est placé dans le centre ou au voisinage du centre de la zone pouvant être échauffée de manière inductive au moyen du générateur HF/MF (2), la couche superficielle (101) étant formée par un matériau (40) amené qui diffère du matériau de la pièce.

8. Dispositif selon la revendication 7, avec des moyens (100) pour déplacer la pièce (10, 10', 10'') et/ou des moyens (51, 52) pour déterminer la température de la pièce (10, 10', 10") et/ou de la température dans la zone chauffée au laser (30', 10") de la couche superficielle (101) et/ou des moyens (4, 41) pour amener du gaz protecteur et/ou des moyens (6, 60) pour refroidir des zones de la pièce (10, 10', 10").

9. Dispositif selon la revendication 7 ou 8 avec un dispositif de réglage et de commande (5, 53) pour commander et/ou régler le générateur HF/MF (2, 20) et/ou le dispositif à laser (3, 30, 30', 31, 32) et/ou le dispositif de refroidissement (6,60) et/ou le déplacement de ceux-ci et/ou le déplacement de la pièce à recouvrir (10, 10', 10") et/ou du dispositif à laser (3, 30, 30', 31, 32) et/ou des moyens (51, 52) pour définir la température et/ou le déplacement de parties de ceux-ci.
